# EUROPÄISCHE PATENTSCHRIFT

(11) **EP 1 392 875 B1**
(45) Veröffentlichungstag und Bekanntmachung des Hinweises auf die Patenterteilung: **23.03.2005**
(21) Anmeldenummer: 02743107.1
(22) Anmeldetag: 25.05.2002
(51) Int. Cl.: C22C 1/08, B62D 29/00

(54) **VERFAHREN ZUR HERSTELLUNG VON METALL-/METALLSCHAUM-VERBUNDBAUTEILEN**
METHOD FOR PRODUCING METAL/METAL FOAM COMPOSITE ELEMENTS
PROCEDE POUR PRODUIRE DES ELEMENTS COMPOSITES EN METAL/MOUSSE METALLIQUE

(30) Priorität: 07.06.2001 DE 10127716
(43) Veröffentlichungstag der Anmeldung: 03.03.2004
(73) Patentinhaber: Goldschmidt GmbH, 45127 Essen (DE); Bühler Druckguss AG, 9240 Uzwil (CH)
(72) Erfinder: KNOTT, Wilfried, 45141 Essen (DE); NIEDERMANN, Benno, CH-9240 Niederglatt (CH); RECKSIK, Manfred, 45326 Essen (DE); WEIER, Andreas, 200021 Shanghai (CN)
(86) Internationale Anmeldenummer: PCT/EP2002/005774
(87) Internationale Veröffentlichungsnummer: WO 2003/000942

(56) Entgegenhaltungen:
- WO-A-99/64287
- DE-A- 4 318 540
- DE-A- 19 848 632
- DE-A- 19 908 867
- DE-C- 19 501 508

## Beschreibung

Die Erfindung betrifft ein Verfahren zur Herstellung von Metall/Metallschaum-Verbundbauteilen, insbesondere von Metallformteilen aus Leichtmetallwerkstoffen, die im Vergleich zu konventionell hergestellten Formteilen gewichtsreduziert sind. Die Erfindung betrifft weiterhin nach diesem Verfahren hergestellte Formteile und deren Verwendung in Leichtmetallkonstruktionen.

Der Gewichtsreduktion von Metallformteilen, zum Beispiel für Anwendungen im Fahrzeugbau, Flugzeugbau oder anderen, technologisch anspruchsvollen Anwendungsbereichen kommt eine hohe wirtschaftliche aber auch ökologische Bedeutung zu. Neben der bekannten Anwendung von Leichtmetallen stoßen auch geschäumte metallische Werkstoffe auf zunehmendes Interesse. Diese zeichnen sich durch leichte Bauweise, hohe Steifigkeit und Druckfestigkeit, gute Dämpfungseigenschaften etc. aus und zu ihrer Herstellung sind Verfahren bekannt.

Es ist bekannt, Bauteile aus geschäumten, metallischen Werkstoffen herzustellen. So werden z.B. Gießkerne aus Aluminiumschaum mit einem Aluminiumwerkstoff umgossen oder als Formteile in ein Bauteil eingelegt. Hülle und Kern bzw. Formteil werden getrennt hergestellt und anschließend miteinander verbunden. Dies hat neben dem hohen Fertigungsaufwand auch eine geringe Fertigungsqualität zur Folge. Die Basis von schaumfähigen Aluminiumhalbzeugen ist verdüstes Aluminiumpulver, welchem ein Treibmittel zugemischt wird. So wird z.B. nach der DE 197 44 300 A1 ein aus einer Pulvermischung gepresster Körper in einem beheizbaren, geschlossenen Gefäß auf Temperaturen oberhalb der Zersetzungstemperatur des Treibmittels und/oder der Schmelztemperatur des Metalls erwärmt.

Das Pulver wird bei diesem Prozess verdichtet und das so entstandene Formteil wird in den auszuschäumenden Bereich eines Bauteils eingelegt und durch eine Erwärmung auf bis zu 650 °C geschäumt. Dabei kann die Hülle unzulässigen Verformungen unterliegen oder der Schäumvorgang erfolgt ungleichmäßig. Möglich ist ebenso eine Herstellung von Schäumen durch Sintern metallischer Hohlkugeln oder eine Infiltration von Metallschmelzen in Kerne bzw. Füllkörper, die nach Erstarrung der Schmelze entfernt werden.

Nach einem Verfahren gemäß JP 03017236 AA werden metallische Artikel mit Hohlräumen dadurch erzeugt, dass Gase in einer Metallschmelze gelöst werden und der Aufschäumvorgang durch plötzliche Druckverringerung eingeleitet wird. Durch Abkühlen der Schmelze wird der Schaum stabilisiert.

Der Lehre der JP 09241780 AA folgend, wird metallischer Schaum unter kontrollierter Freisetzung von Treibgasen gewonnen, in dem ein Metall zunächst bei Temperaturen unterhalb der Zersetzungstemperatur des verwendeten Treibmittels geschmolzen wird. Durch anschließendes Dispergieren des Treibmittels in geschmolzenem Metall und Erhitzen der Matrix über die dann zur Freisetzung von Treibgasen benötigte Temperatur etabliert sich ein Metallschaum.

Vorbekannt ist das Gießen von Metallteilen mit verlorenem Schaum gemäß EP 0 461 052 B1. Die WO 92/21457 A1 beschreibt die Herstellung von Aluminiumschaum dergestalt, dass Gas unter die Oberfläche eines geschmolzenen Metalls eingeblasen wird, wobei Abrasiv-Stoffe als Stabilisatoren dienen.

W.Thiele: Füllstoffhaltiger Aluminiumschwamm - ein kompressibler Gußwerkstoff zur Absorption von Stoßenergie. in: Metall 28, 1974, Heft 1, S. 39 bis 42 beschreibt die Herstellung von Schaumaluminium. Die angestrebten Hohlräume werden in Größe, Gestalt und Lage in Form einer losen Schüttung aus leicht komprimierbaren anorganischen Leichtstoffen, wie zum Beispiel geblähte Tonmineralien, Blähton, Glasschaumkugeln oder Hohlkorundkugeln usw. vorgegeben. Die Leichtstoffschüttung wird in eine Gießform gebracht. Die verbleibenden Zwischenräume der Schüttung werden mit Metall aufgefüllt. Der so erhaltene Aluminiumschwamm ist relativ schlecht mechanisch belastbar und enthält das Material der Schüttung.

DE 11 64 103 B betrifft ein Verfahren zur Herstellung von Metallschaumkörpern. Bei diesem Verfahren wird ein fester Stoff, der sich bei Erhitzung unter Gasbildung zersetzt, mit einem geschmolzenen Metall in der Weise gemischt, dass der feste Stoff durch das Metall benetzt wird. So wird beispielsweise pulverförmiges Titanhydrid einer geschmolzenen Legierung aus Aluminium und Magnesium bei einer Temperatur von 600 °C zugesetzt. Der so gebildete geschlossene Schaum wird anschließend in eine Form gegossen um dort abzukühlen und zu erstarren. Auch hier wird offensichtlich nicht in einem geschlossenen System, sondern in einem offenen System gearbeitet.

GB 892934 betrifft die Herstellung von komplexen Strukturen mit geschäumtem Metallkern und geschlossener nicht poröser Oberfläche.

DE 198 32 794 C1 beschreibt ein Verfahren zur Herstellung eines Hohlprofils, das mit Metallschaum gefüllt ist. Dieses Verfahren umfasst die Schritte des Pressens des Hohlprofils aus einem Hüllwerkstoff mit einer Strangpresse, die ein Strangpresswerkzeug mit einer Matrize und einem Dorn aufweist, des Zuführens des Metallschaums aus einem Schaumwerkstoff durch einen Zufuhrkanal zu dem Hohlprofil, der in dem Dorn ausgebildet ist.

JP Patent Abstracts of Japan 07145435 A beschreibt die Herstellung von geschäumten Metalldrähten. Geschmolzenes Aluminium wird mit Hilfe eines Treibmittels in einem Ofen aufge schäumt und einer kontinuierlichen Gießeinrichtung zugeführt. Das geschmolzene Aluminium in geschäumtem Zustand wird zwischen einem Paar oberen und unteren Förderbändern abgekühlt um einen Endlosstrang zu erhalten. Dieser wird in vorbestimmter Weise zu den geschäumten Aluminiumdrähten geschnitten. Alternativ kann der geschäumte Aluminiumdraht oder der Strang dadurch geformt werden, dass man das geschäumte geschmolzene Aluminium zwischen einem Draht mit einer Nut und einem Förderband zieht. Der geschmolzene Aluminiumdraht wird somit durch Walzen oder Ziehen erhalten.

EP 0 666 784 B1 beschreibt ein Verfahren zum Formgießen eines mittels Teilchen stabilisierten Metallschaums, insbesondere einer Aluminiumlegierung, in dem ein Verbund aus einer Metallmatrix und feinverteilten festen Stabilisierungsteilchen über die Solidustemperatur der Metallmatrix erwärmt wird und Gasblasen in den geschmolzenen Metallverbund unterhalb dessen Oberfläche abgelassen werden, um dadurch einen stabilisierten, flüssigen Schaum an der Oberfläche des geschmolzenen Metallverbundes auszubilden. Kennzeichnend ist ein Formgießen des Metallschaums durch Pressen des stabilisierten flüssigen Schaums in eine Form und mit einem Druck, der nur ausreicht, dass der flüssige Schaum die Gestalt der Form annimmt, ohne dass die Zellen des Schaums wesentlich komprimiert werden. Der geformte Gegenstand wird dann durch nachfolgendes Kühlen und Verfestigen des Schaums erhalten. Der Schaum wird hierbei mittels einer beweglichen Platte in die Form gedrückt. Eine erste bewegliche Platte drückt den flüssigen Schaum in die Form, und am geformten Schaumgegenstand wird eine glatte Oberfläche ausgebildet. Eine zweite bewegliche Platte wird in den Schaum innerhalb der Form gedrückt, um am Schaumgegenstand glatte Innenflächen auszubilden. Die Formgebung kann auch mittels Rollen erfolgen.

Ein weiteres Verfahren zur Herstellung von Formteilen aus Metallschaum lehrt EP 0 804 982 A2. Hierbei erfolgt das Aufschäumen in einer beheizbaren Kammer außerhalb einer Gießform, wobei das Volumen des in die Kammer eingebrachten pulvermetallurgischen Ausgangsmaterials für den Metallschaum in seiner mit der gesamten Schaumkapazität aufgeschäumten Phase dem Volumen einer Füllung der Gießform im Wesentlichen entspricht. Aller in der Kammer befindlicher Metallschaum wird in die Gießform gedrückt, in der ein Aufschäumen mit der restlichen Schäumkapazität fortgesetzt wird, bis zum vollständigen Ausfüllen der Gießform. Die Gießform ist eine Sand- oder Keramikform, der Metallschaum wird als Halbzeug in die Kammer eingebracht und erst nach dem Aufschäumen, z.B. mittels eines Kolbens, in die Gießform gedrückt. Beim Drücken des Schaums in die Form wird dieser geschert. Die Form wird nicht mit einem Schaum mit gewollt inhomogener Struktur gefüllt.

DE 195 01 508 C1 offenbart ein Verfahren zur Herstellung eines Hohlraumprofils mit reduziertem Gewicht und erhöhter Steifigkeit, z.B. ein Bauteil für das Fahrwerk eines Kraftfahrzeuges. Dieses besteht aus Aluminiumdruckguss und in dessen Hohlräumen befindet sich ein Kern aus Aluminiumschaum. Der integrierte Schaumkern wird auf pulvermetallurgischem Wege hergestellt und anschließend an der Innenwand eines Gießwerkzeuges fixiert und mittels Druckgießverfahren mit Metall umgossen.

DE 297 23 749 U1 offenbart ein Rad für ein Kraftfahrzeug, welches mindestens einen metallischen Schaumkern umfasst, der zur Innenseite des Rades hin freiliegend angeordnet ist und zur Außenseite des Rades hin eine Gusswandung besitzt. Der Schaumkern aus Aluminiumschaum wird zum Gießen des Rades in eine Kokille eingelegt und so positioniert, dass zwischen der Kokille und dem Schaumkern beim Gießen die äußere Gusshaut entsteht.

DE 195 02 307 A1 beschreibt ein Deformationselement, in dessen Gehäuse eine Füllung aus einem Aluminiumschaum als Energieabsorber vorgesehen ist. Das Gehäuse kann aus Metall oder Kunststoff bestehen. Der Füllkörper ist ein bloßes Einlegeteil ohne Stoffschluss zum Gehäuse.

WO 9 964 287 offenbart ein Verfahren zur Herstellung von KFz-Bauteile, indem Metallschaum in den Hohlraum bzw. Kern des Metallbauteils eingebracht wird, oder in dem Hohlraum des Bauteils ausgeschaumt wird. Es wird kein Metallteil in den Hohlraum einer Gußform eingebracht.

Das Lösen bzw. Einblasen von Treibgasen in Metallschmelzen ist nicht zur Herstellung endkonturnaher Bauteile geeignet, da ein System, bestehend aus Schmelze mit okkludierten Gasblasen nicht ausreichend zeitstabil ist, um in formgebenden Werkzeugen verarbeitet zu werden.

Es ist daher Aufgabe der Erfindung, ein einfaches und für die Massenfertigung taugliches Verfahren zur Herstellung von Verbundbauteilen aus Metall und Metallschaum bereitzustellen.

Die Lösung der vorgenannten Aufgabe besteht in einem Verfahren zur Herstellung von Metall/Metallschaum-Verbundbauteilen, in dem man ein flächiges oder geformtes Metallteil in den Hohlraum einer Gießform einbringt, wobei der Hohlraum zumindest teilweise durch das Metallteil begrenzt wird, und anschließend ein Gemisch aus einer Metallschmelze und einem bei Raumtemperatur festen Treibmittel in den Hohlraum einbringt und dort ausschäumt.

Überraschend wurde gefunden, dass sich insbesondere Leichtmetallschäume, z.B. aus Aluminium oder Aluminiumlegierungen, sehr effizient durch einen Gießvorgang, z.B. in einer handelsüblichen Druckgießmaschine in Hohlräume bzw. auf die Oberfläche vorgefertigter flächiger oder geformter Metallkörper bringen lassen, durch Verwendung fester, gasabspaltender Treibmittel, z.B. eines Metallhydrides, insbesondere eines Leichtmetallhydrides. Beim Verfahren im Sinne der vorliegenden Erfindung wird flüssiges oder breiiges Metall in eine Form gedrückt, die den auszuschäumenden Hohlraum darstellt.

Diese Form kann also auf einer oder mehreren Seiten die Ausdehnung des entstehenden Metallschaums begrenzen, zumindest aber ein Teil der Oberfläche des bei diesem Prozess im Innern des auszuschäumenden Hohlraumes entstehenden Schaums wird durch das vorher eingelegte Metallteil gebildet.

Das erfindungsgemäße Verfahren erlaubt die Herstellung einer breiten Palette von Verbundbauteilen. Bei den Metallteilen kann es sich um verschiedenste mit einem Hohlraum versehene Formteile handeln, die in Metallkonstruktionen anwendbar sind, zum Beispiel Hohlträger oder Felgen. Somit können auch verschiedenartige Gießverfahren Anwendung finden, zum Beispiel Niederdruck- oder Druckgießverfahren.

In den Fällen, wo der ausgeschäumte Formhohlraum nur teilweise von den eingelegten Metallteilen begrenzt ist, lassen sich beispielsweise U- oder L-Profile mit Metallschaum ausfüllen. Im einfachsten Fall stellt das eingelegte Metallteil ein Blech dar, auf das erfindungsgemäß Metallschaum aufgeschäumt werden kann. Durch Einlegen mehrerer in Abstand angeordneter Bleche in den Formhohlraum lassen sich so auf leichte Weise Sandwich-Bauteile erzeugen.

Beim Warmkammerverfahren wird das Metall direkt aus dem Schmelzraum mit bis ca. 10⁷ Pa in die Form gespritzt, beim erfindungsgemäß bevorzugten Kaltkammerverfahren, z.B. für Werkstoffe aus Al- und Mg-Legierungen, wird die Schmelze erst in eine kalte Zwischenkammer und von dort mit mehr als 10⁸ Pa in die Form gepresst. Die Gießleistung des Warmkammerverfahrens ist höher, allerdings auch die Abnutzung der Anlage. Die Vorzüge des Druckgusses liegen in der guten Werkstoff-Festigkeit, der sauberen entstehenden Oberflächen des entstehenden Körpers an der Innenseite des Formenhohlraumes, der hohen Maßgenauigkeit, der Möglichkeit komplexer Gussstückgestaltung und der hohen Arbeitsgeschwindigkeit. Diese Vorteile können durch Unterdruck (Vakuum in der Form) weiter verbessert werden.

Vorteilhaft sind bei diesem Prozess am Markt erhältliche, echtzeitgeregelte Druckgießmaschinen. In einer bevorzugten Ausführungsform der vorliegenden Erfindung sind die Metalle ausgewählt aus Nichteisenmetallen und Nichtedelmetallen, insbesondere ausgewählt aus Magnesium, Kalzium, Aluminium, Silizium, Titan oder Zink sowie deren Legierungen. Andererseits sind aber auch Eisenmetalle und Edelmetalle mit Hilfe der vorliegenden Erfindung zum resultierenden Verbundstück mit einem vorgeformten Metallteil verschäumbar. Wenn im Sinne der vorliegenden Erfindung der Begriff Legierung verwendet wird, so ist dieser dahingehend zu verstehen, dass diese wenigstens 30 Gew.-% des genannten Metalls enthält. Der erfindungsgemäß bevorzugte Verfahrensablauf umfasst das Einfüllen des erforderlichen Volumens an Metallschmelze in die Füll- bzw. Gießkammer und deren Einbringen in einen Formhohlraum, in den das auszuschäumende Metallteil eingelegt ist, unter Zugabe des Treibmittels zu der Metallschmelze. Metallschmelze und Treibmittel werden in einer bevorzugten Ausführungsform in dem Formhohlraum zusammengebracht, wobei die Form bzw. der in der Form verbleibende Hohlraum völumendefiniert mit dem Schmelze-Treibmittel-Gemisch gefüllt respektive unterfüllt wird.

In einer weiteren bevorzugten Ausführungsform wird das Treibmittel nicht direkt in den Formhohlraum, sondern in einer Füll- oder Gießkammer mit der Metallschmelze in Kontakt gebracht und das Gemisch anschließend in den Formhohlraum mit dem eingelegten Metallkörper eingebracht.

Das Einbringen des Treibmittels in die Füll- oder Gießkammer einerseits und/oder den nach Einlegen des Metallstückes verbleibenden Hohlraum innerhalb der Form oder des eingelegten Metallstückes andererseits kann vor, während und/oder nach dem Einbringen der Metallschmelze in die jeweilige Kammer erfolgen.

Von Bedeutung für die vorliegende Erfindung ist jedoch, dass das Ausschäumen bedingt durch die Gasabspaltung des Treibmittels aus einem fließfähigen Metall oder einer fließfähigen Metall-Legierung im Wesentlichen erst im auszuschäumenden Hohlraum erfolgt. Dieser auszuschäumende Formhohlraum stellt eine geschlossene Form dar. Diese kann jedoch, wie beim Druckgießen oder dergleichen üblich, über Steigkanäle zur Entlüftung verfügen. Danach erfolgt das Ausstoßen des geschäumten Metallverbundkörpers, bestehend aus dem in die Form eingelegten Metallformkörper und dem zusätzlich im Formhohlraum erzeugten Metallschaum.

In einer weiteren Ausgestaltung wird das Treibmittel direkt in der Füll- oder Gießkammer oder in der Formkavität zur Metallschmelze hinzugegeben, wobei jeweils in einem Arbeitsgang aus dem vorher gebildeten nicht geschäumten Metallkörper die entsprechende Metallschaumstruktur hergestellt wird. Diese weist als Oberfläche entweder die Oberfläche des eingelegten Metallteiles oder die bei der Bildung des Schaumkörpers neu in dem Formenhohlraum entstandene Oberfläche auf. Selbst die neu an der Wand der Gießform entstandene Schaumoberfläche ist glatt, ihre Bildung ist gut reproduzierbar. In Folge der bei dem Prozess möglichen Sprühfüllung sind unterschiedliche Wandstärken dieser neuen Schaumoberfläche gut einstellbar. Die Wandungen sind allseitig geschlossen, sauber, dicht und homogen. Eine Nachbehandlung ist in der Regel nicht erforderlich. Nach innen sind die bei diesem Prozess hergestellten Bereiche des entstehenden Metallverbundkörpers zunehmend porös und weisen einen Dichtegradienten auf.

Das Treibmittel sollte hinsichtlich seiner Zersetzungstemperatur auf die Schmelztemperatur des Gießwerkstoffes (Metallschmelze) abgestimmt sein. Die Zersetzung darf erst oberhalb von 100 °C beginnen und sollte nicht höher als ca. 150 °C oberhalb der Schmelztemperatur sein.

Generell ist es nicht nötig, dass der Schmelzpunkt der eingepressten Metallschmelze oder Metalllegierung, die am entstehenden Werkstück die Schaumstruktur ausbildet, unterhalb der Schmelztemperatur des vorher in die Gießform eingelegten Metalls liegt. Im Gegenteil wird in Fällen, bei denen die Schmelztemperatur der Metallschmelze oberhalb der Schmelztemperatur des eingelegten Metallteiles liegt, ein besonders guter Verbund zwischen vorgeformtem Metallteil und entstehender Schaumstruktur gebildet.

Die Menge des einzusetzenden Treibmittels richtet sich nach den erforderlichen Gegebenheiten. Besonders bevorzugt im Sinne der vorliegenden Erfindung wird das Treibmittel in einer Menge von 0,1 bis 10 Gew.-%, insbesondere 0,2 bis 1 Gew.-%, bezogen auf die Masse der für die Bildung des Metallschaums eingesetzten Metallmenge verwendet.

Gasabspaltende, bei Raumtemperatur feste Treibmittel umfassen insbesondere Leichtmetallhydride, wie Magnesiumhydrid. Besonders bevorzugt im Sinne der vorliegenden Erfindung ist autokatalytisch hergestelltes Magnesiumhydrid, das beispielsweise unter der Bezeichnung TEGO Magnan® vertrieben wird. In gleicher Weise sind aber auch Titanhydrid, Carbonate, Hydrate und/oder leicht verdampfbare Stoffe einzusetzen, die auch im Stand der Technik bereits für die Verschäumung von Metallen eingesetzt worden sind.

Die Erfindung wird nachfolgend in einem Ausführungsbeispiel näher beschrieben. In einer handelsüblichen Druckgießmaschine sollte ein Fahrzeugteil aus einem Aluminiumwerkstoff mit einer integral geschäumten Metallstruktur hergestellt werden. Hierzu wurde in eine Gießkammer der Druckgießmaschine eine entsprechende Menge an Metallschmelze gefüllt. In den Formhohlraum der Druckgießmaschine wurde eine vorher hergestellte Metallstruktur eingelegt, die im Inneren einen durch einen Metallschieber hervorgerufenen Hohlraum aufwies.

Das Einlegen in die Formkammer erfolgte derart, dass der Anschuss (Öffnung zum Einbringen des flüssigen Metalls) an der Stelle des Metallhohlraumes in den Formhohlraum mündete. In die geschlossene Gießkammer der Druckgießmaschine wurde als Treibmittel Magnesiumhydrid in Pulverform dem flüssigen Metall zugegeben. Nahezu gleichzeitig begann ein schnelles Einschieben des Gemisches aus Treibmittel und Metallschmelze in den Formhohlraum und damit auch in den im eingelegten Metallwerkstück verbliebenen Hohlraum. Der Hohlraum wurde volumendefiniert unterfüllt. Durch die entstehenden Turbulenzen erfolgte eine gute Durchmischung in dem verbleibenden Formhohlraum die das Ausschäumen unterstützt. Es bildete sich eine Schaumstruktur im Innern der Kavität des eingelegten Metallteiles aus, die an den Wandungen der Druckgussform eine dichte und homogene Oberfläche zeigte. Der "Schuss" erfolgte vor der Schaumbildung, der Schäumungsprozess lief in situ in dem Formhohlraum ab. Es wurde schnell in die Form geschäumt. Das erhaltene Bauteil hatte im Innern der vorher gebildeten Formstruktur einen fest mit der ursprünglich eingelegten Metallstruktur verbundenen Schaumkörper ausgebildet, der besonders das Schwingungsverhalten gegenüber einem nicht schaumgefüllten Vergleichstück positiv beeinflusste.

## Patentansprüche

1. Verfahren zur Herstellung von Metall/Metallschaum-Verbundbauteilen unter Einbringung von Metallschmelze in einen Formhohlraum, in dem man ein flächiges oder geformtes Metallteil in den Hohlraum einer Gussform einbringt, wobei der Hohlraum zumindest teilweise durch das Metallteil begrenzt wird und anschließend ein Gemisch aus einer Metallschmelze und einem bei Raumtemperatur festen Treibmittel in den Hohlraum einbringt und dort ausschäumt.

2. Verfahren nach Anspruch 1, **dadurch gekennzeichnet, dass** man den Hohlraum volumendefiniert füllt oder unterfüllt und das Schäumen in einem nicht beheizten Formhohlraum erfolgt.

3. Verfahren nach Anspruch 1 oder 2, **dadurch gekennzeichnet, dass** man das Treibmittel in einer Füll- oder Gießkammer mit der Metallschmelze in Kontakt bringt und anschließend das Gemisch in den auszuschäumenden Hohlraum einbringt.

4. Verfahren nach Anspruch 1 oder 2, **dadurch gekennzeichnet, dass** man das Treibmittel in den auszuschäumenden Hohlraum einbringt.

5. Verfahren nach Anspruch 4, **dadurch gekennzeichnet, dass** man das Treibmittel vor, nach und/oder während des Einbringens der Metallschmelze in den auszuschäumenden Hohlraum in diesen einbringt.

6. Verfahren nach einem der Ansprüche 1 bis 5, **dadurch gekennzeichnet, dass** der auszuschäumende Hohlraum innerhalb der Form nur auf einer Seite durch das eingelegte Metallteil begrenzt wird.

7. Verfahren nach einem der Ansprüche 1 bis 6, **dadurch gekennzeichnet, dass** der auszuschäumende Hohlraum aus mehr als einer voneinander unabhängigen Kavität besteht, die durch mehr als einen Anschusskanal gefüllt wird.

8. Verfahren nach einem der Ansprüche 1 bis 7, **dadurch gekennzeichnet, dass** man eine Metallschmelze aus Leichtmetall, besonders aus Aluminium oder einer Aluminiumlegierung einsetzt.

9. Verfahren nach einem der Ansprüche 1 bis 8, **dadurch gekennzeichnet, dass** man eine Metalldruckgießmaschine einsetzt.

## Claims

1. Process for producing metal/metal foam composite components with the introduction of metal melt into a die cavity, wherein a flat or shaped metal part is introduced into the cavity of a die, the cavity being at least partially delimited by the metal part, and then a mixture comprising a metal melt and a blowing agent which is solid at room temperature is introduced into the cavity, where it is foamed.

2. Process according to Claim 1, **characterized in that** the cavity is filled or underfilled with a defined volume and the foaming takes place in an unheated die cavity.

3. Process according to Claim 1 or 2, **characterized in that** the blowing agent is brought into contact with the metal melt in a shot sleeve or shot chamber, and then the mixture is introduced into the die cavity which is to be filled by foaming.

4. Process according to Claim 1 or 2, **characterized in that** the blowing agent is introduced into the cavity which is to be filled by foaming.

5. Process according to Claim 4, **characterized in that** the blowing agent is introduced into the cavity before, during and/or after the introduction of the metal melt into the cavity which is to be filled by foaming.

6. Process according to one of Claims 1 to 5, **characterized in that** the cavity which is to be filled by foaming, within the die, is delimited by the inserted metal part on only one side.

7. Process according to one of Claims 1 to 6, **characterized in that** the cavity which is to be filled by foaming comprises more than one independent space, and these spaces are filled by more than one shot runner.

8. Process according to one of Claims 1 to 7, **characterized in that** a metal melt comprising light metal, in particular aluminium or an aluminium alloy, is used.

9. Process according to one of Claims 1 to 8, **characterized in that** a metal pressure die-casting machine is used.

## Revendications

1. Procédé pour la fabrication de pièces composites en métal/mousse métallique avec introduction de masse fondue métallique dans un espace creux de moulage, dans lequel on introduit une pièce métallique plane ou façonnée dans l'espace creux d'un moule de coulée, l'espace creux étant délimité au moins partiellement par la pièce métallique, puis on introduit un mélange d'une masse fondue métallique et d'un agent gonflant solide à température ambiante dans l'espace creux et on l'y mousse.

2. Procédé selon la revendication 1, **caractérisé en ce qu'**on remplit l'espace creux, en fonction du volume, avec une quantité correspondant au volume ou avec une quantité inférieure et **en ce que** le moussage est réalisé dans un espace creux de moulage non chauffé.

3. Procédé selon la revendication 1 ou 2, **caractérisé en ce qu'**on met en contact l'agent gonflant avec la masse fondue métallique dans une chambre de remplissage ou de coulée et **en ce qu'**on introduit ensuite le mélange dans l'espace creux à remplir par moussage.

4. Procédé selon la revendication 1 ou 2, **caractérisé en ce qu'**on introduit l'agent gonflant dans l'espace creux à remplir par moussage.

5. Procédé selon la revendication 4, **caractérisé en ce qu'**on introduit l'agent gonflant avant, pendant et/ou après l'introduction de la masse fondue métallique dans l'espace creux à remplir par moussage dans ledit espace creux.

6. Procédé selon l'une quelconque des revendications 1 à 5, **caractérisé en ce que** l'espace creux à remplir par moussage dans le moule n'est délimité que d'un côté par la pièce métallique introduite.

7. Procédé selon l'une quelconque des revendications 1 à 6, **caractérisé en ce que** l'espace creux à remplir par moussage est constitué par plus d'une cavité, indépendantes les unes des autres, qui sont remplies par plus d'un canal d'alimentation.

8. Procédé selon l'une quelconque des revendications 1 à 7, **caractérisé en ce qu'**on utilise une masse fondue métallique en métal léger, en particulier en aluminium ou un alliage d'aluminium.

9. Procédé selon l'une quelconque des revendications 1 à 8, **caractérisé en ce qu'**on utilise une machine de coulée de métal sous pression.
